# EUROPÄISCHE PATENTSCHRIFT

(11) **EP 0 021 264 B1**
(45) Veröffentlichungstag und Bekanntmachung des Hinweises auf die Patenterteilung: **19.01.1983**
(21) Anmeldenummer: 80103278.0
(22) Anmeldetag: 12.06.1980
(51) Int. Cl.: D21C 3/00

(54) **Verfahren zur Delignifizierung von Lignocellulose-Materialien**
Process for the delignification of lignocellulosic materials
Procédé de délignification de matières lignocellulosiques

(30) Priorität: 25.06.1979 DE 2925544
(43) Veröffentlichungstag der Anmeldung: 07.01.1981
(73) Patentinhaber: BAYER AG, 51368 Leverkusen (DE)
(72) Erfinder: Blank, Heinz Ulrich, Dr., D-5068 Odenthal (DE); Klag, Günther, Dr., D-5090 Leverkusen 1 (DE); Schnegg, Peter, Dr., D-5068 Odenthal (DE)

## Beschreibung

Die Erfindung betrifft ein Verfahren zur Delignifizierung von Lignocellulose-Materialien unter Zusatz von Nitroanthrachinon-Verbindungen.

In Svensk Papperstidning 71, S.857-863 (1968), ist beschrieben, daß Nitrobenzol und Nitrobenzoesäuren eine inhibierende Wirkung beim Sodaaufschluß auf die alkalische Kettenkürzungsreaktion bei der Delignifizierung haben. In der gleichen Literaturstelle ist angegeben, daß diese Erkenntnisse keine technische Anwendung gefunden haben, weil die Verwendung der aus praktischen Gründen allein anwendbaren aromatischen Nitroverbindung Nitrobenzol, schwerwiegende Mängel in bezug auf Kochzeiten und Festigkeitseigenschaften der erhaltenen Cellulose bedingt im Vergleich zum Kraftaufschluß. Außerdem werden große Mengen an Nitrobenzol (1 bis 10%) benötigt, um beim Sodaaufschluß dem Kraft-Verfahren äquivalente Kochausbeuten zu erreichen.

In der US-PS 4036680 ist die gemeinsame Verwendung von Diels-Alder-Addukten des Benzochinons oder Naphthochinons und aromatischen Nitroverbindungen als Hilfsmittel zur Delignifizierung von Lignocellulose-Materialien beschrieben. Der mit diesen Kombinationen erreichbare Effekt ist jedoch, verglichen mit den zu seinem Erreichen erforderlichen Mengen an aromatischen Nitroverbindungen viel zu gering. Außer dem Nachteil der zu geringen Wirksamkeit haben die Kombinationen noch den weiteren Nachteil, daß ihre Handhabung, z. B. das Eindosieren der beiden Komponenten, kompliziertere Vorrichtungen erfordert.

Es wurden nun überraschenderweise Nitroanthrachinon-Verbindungen als Hilfsmittel für den Aufschluß von Lignocellulose-Materialien gefunden, die die Nachteile der als Holzaufschlußmittel untersuchten aromatischen Nitroverbindungen, wie des Nitrobenzols, nicht aufweisen, sondern die sich durch eine um ein bis zwei Zehnerpotenzen höhere Wirksamkeit gegenüber den bislang als Aufschluß-Hilfsmittel verwendeten aromatischen Nitroverbindungen auszeichnen.

Die Erfindung betrifft daher ein Verfahren zur Delignifizierung von Lignocellulose-Materialien durch Aufschließen von Lignocellulose-Materialien mit üblichen Kochflüssigkeiten unter üblichen Kochbedingungen in Gegenwart aromatischer Nitroverbindungen, das dadurch gekennzeichnet ist, daß man als aromatische Nitroverbindungen eine oder mehrere Nitroanthrachinon-Verbindungen verwendet.

Nach dem erfindungsgemäßen Verfahren können die verschiedensten Lignocellulose-Materialien delignifiziert werden. Beispielsweise sind Nadelhölzer, wie Fichte, Kiefer und Tanne, Laubhölzer, wie Buche, Birke, Eucalyptus, Espe, Pappel, Weide, Hainbuche, Erle, Eiche und Ahorn, und Stroh und Bagasse von Einjahrespflanzen geeignet.

Vorzugsweise werden nach dem erfindungsgemäßen Verfahren Fichte, Kiefer, Tanne, Birke und Buche delignifiziert.

Beim erfindungsgemäßen Verfahren zur Delignifizierung von Lignocellulosematerialien wird der Kochflüssigkeit eine oder mehrere Nitroanthrachinon-Verbindungen zugesetzt. Als Kochflüssigkeit kann eine der üblichen Kochflüssigkeiten für alkalische Kochverfahren oder Sulfit-Verfahren oder ähnliche Verfahren verwendet werden. Der Begriff »alkalische Kochverfahren« umfaßt verschiedene Verfahren, beispielsweise das Soda-Verfahren, das Sulfat-Verfahren, das Polysulfid-Verfahren und ähnliche, und der hier verwendete Begriff »Sulfit-Verfahren« umfaßt verschiedene Verfahren, beispielsweise das alkalische, neutrale und saure Sulfitverfahren, das Bisulfitverfahren und ähnliche (s. P. Lengyel, S. Morvay, Chemie und Technologie der Zellstoffherstellung, Güntter-Staib Verlag, Biberach/Riss, 1973, Seiten 62 ff).

Bevorzugt erfolgen die erfindungsgemäßen Zusätze zu alkalischen Kochflüssigkeiten, wie sie beispielsweise in den als Sodaprozeß, Sulfatprozeß und Polysulfidprozeß bekannten Verfahren verwendet werden. Ganz besonders bevorzugt erfolgen die erfindungsgemäßen Zusätze zu alkalischen Kochflüssigkeiten, wie sie in dem als Sodaprozeß bekannten Verfahren verwendet werden.

Beispielsweise kann man das erfindungsgemäße Verfahren in einem geschlossenen Reaktionsgefäß durchführen, in dem das Lignocellulose-Material mit der Kochflüssigkeit bei Maximaltemperaturen im Bereich von 150 bis 200° C, vorzugsweise von 160 bis 180°C, über einen Zeitraum von 0,5 bis 480 Minuten, vorzugsweise von 15 bis 200 Minuten, behandelt wird.

Nach dieser Aufschlußbehandlung kann das delignifizierte Material auf übliche Weise aufgearbeitet werden, beispielsweise indem man die Kochflüssigkeit vom Lignocellulosematerial (Zellstoff) verdrängt durch Zugabe von Wasser oder einer wäßrigen, gegenüber dem Lignocellulosematerial (Zellstoff) inerten Flüssigkeit. Das so bearbeitete und gegebenenfalls zusätzlich mechanisch zerfaserte Lignocellulosematerial (Zellstoff) kann ohne weitere Behandlung verwendet oder üblichen Bleichverfahren unterworfen werden.

Alternativ kann das delignifizierte Lignocellulosematerial (Zellstoff) auf folgende Weise weiter behandelt werden: Das Material wird in einer wäßrigen Suspension, deren Gehalt an Lignocellulosematerial (Zellstoff) 2 bis 40 Gew.-% beträgt, während 0,5 bis 60 Minuten bei 20 bis 90° C mit 2 bis 20 Gew.-% einer Alkalimetallbase und gegebenenfalls anschließend mit Sauerstoff oder einem sauerstoffhaltigen Gas während 0,5 bis 120 Minuten bei einer Temperatur von 80 bis 150°C und einem Sauerstoffpartialdruck von 1,4 bis 14 kg/cm² behandelt.

Wenn das eingesetzte Lignocellulosematerial aus Holz besteht, ist es vorteilhaft, dieses zunächst in Schnitzel überzuführen.

Die Nitroanthrachinonverbindungen können dem Lignocellulosematerial auch schon während der Imprägnierung zugesetzt werden.

Es kann auch vorteilhaft sein, Nitroanthrachinonverbindungen auf das Lignocellulosematerial in einer Vorbehandlungsphase zusammen mit den Aufschlußchemikalien in dem Temperaturbereich von etwa 90 -1500 C derart einwirken zu lassen, daß der Ligningehalt nicht wesentlich, d. h. zu weniger als 20% in Lösung gebracht wird und daß gegebenenfalls der nicht in das Lignocellulosematerial eingedrungene Anteil an Nitroanthrachinonverbindungen zurückgewonnen werden kann.

Erfindungsgemäß werden in das Aufschlußverfahren eine oder mehrere Nitroanthrachinonverbindungen zugesetzt. Hierfür kommen beispielsweise Mono- und/oder Dinitroanthrachinone in Frage, die gegebenenfalls zusätzlich zu den Nitrogruppen einen oder mehrere weitere Substituenten aufweisen können. Als weitere Substituenten kommen beispielsweise Alkyl-, Alkoxy-, Halogen-, Amino-, Hydroxy-, Carboxy- und/oder Sulfogruppen und/oder annelierte iso- oder heterocyclische Ringe in Frage. Bevorzugt als weitere Substituenten sind Alkyl- und Alkoxygruppen mit je 1 bis 4 C-Atomen sowie Chloro- und/oder Sulfogruppen. Die Anzahl der weiteren Substituenten kann beispielsweise 1 bis 6, vorzugsweise 1 bis 4, sein. Beispiele für zuzusetzende Nitroanthrachinon-Verbindungen sind: 1-und 2-Nitroanthrachinon; 1,5-, 1,6-, 1,7-, 1,8-, 2,6- und 2,7-Dinitroanthrachinon; 1-Nitro-5-, 1-Nitro-7-, 1-Nitro-8-sulfo-anthrachinon; 1-Nitro-4-chlor-5-sulfo-anthrachinon; 1-Nitro-5-, 1-Nitro-6-, 1-Nitro-8-, 2-Nitro-1-chlor-anthrachinon; 2-Nitro-4,5-dichlor-anthrachinon; 2-Nitro-1,4-, 1-Nitro-5,8-diamino-anthrachinon; 1-Nitro-4-amino-anthrachinon; 1,3-Dinitro-4-amino-anthrachinon; 1-Nitro-4-hydroxy-anthrachinon; 1-Nitro-3,4-, 1-Nitro-5,8-, 1,5-Dinitro-4,8-dihydroxy-anthrachinon; 1,5-Dinitro-4,8-dihydro- xy-3,7-disulfo-anthrachinon; 1,8-Dinitro-4,5-dihydroxy-anthrachinon; 1,5-Dinitro-2,6-dihydroxy-3,7-di- sulfo-anthrachinon; 2-Nitro-3,4,7-trihydroxy-anthrachinon; 1-Nitro-4-ethoxy-anthrachinon; 1-Nitro-2-, 2-Nitro-3-carboxy-anthrachinon; 1-Nitro-3-carboxy-4-amino-anthrachinon; 4,4'-Dinitro-1,1'-dianthri- mid; 1-Nitro-4-, 2-Nitro-1-methyl-anthrachinon; 1-Nitro-4-brom-anthrachinon; 1-Nitro-3-sulfo-4-brom- anthrachinon und 1-Nitro-5-ethoxy-anthrachinon..

Es ist auch möglich, anstelle der Nitroanthrachinonverbindungen oder zusätzlich die partiell kernhydrierten Derivate von Nitroanthrachinonverbindungen und/oder deren tautomere Formen einzusetzen.

Bevorzugt werden 1- und 2-Nitroanthrachinon, 1,5-, 1,6-, 1,7-, 1,8-, 2,6- und 2,7-Dinitroanthrachinon, 1-Nitro-5-chlor-anthrachinon, 1-Nitro-8-sulfo-anthrachinon, 1-Nitro-4-amino-anthrachinon, 1-Nitro-4-hydroxy-anthrachinon, 1-Nitro-2-carboxy-anthrachinon, 1-Nitro-5-ethoxy-anthrachinon und/oder 2-Methyl-1-nitro-anthrachinon, insbesondere die vorgenannten Dinitroverbindungen, zugesetzt.

Die vorgenannten Verbindungen können jeweils für sich allein oder in beliebigen Mischungen untereinander zugesetzt werden.

Besonders bevorzugt ist der Zusatz von Mischungen, die nicht weiter substituierte Mono- und/oder Dinitroanthrachinone enthalten. Solche Mischungen können beispielsweise bei der technischen Nitrierung von Anthrachinon und/oder Mononitroanthrachinon erhaltenwerden. Insbesondere können in das erfindungsgemäße Verfahren Mischungen von Mono- und/oder Dinitroanthrachinonen eingesetzt werden, die anfallen, wenn man Anthrachinon in technischem Maßstab mono- oder dinitriert und/oder Mononitroanthrachinongemische nitriert und aus den dabei anfallenden Produkten beispielsweise die als Farbstoffzwischenprodukte wichtigen Isomeren, z. B. 1-Nitro-, 1,5- und/oder 1,8-Dinitro-anthrachinon, abtrennt. Die letztgenannten Mischungen, die als wesentliche Bestandteile z. B. 1,5-, 1,6-, 1,7-, 1,8-, 2,6- und/oder 2,7-Dinitro-anthrachinon enthalten können, stellten bisher unerwünschte Nebenprodukte bei der Anthrachinon-Nitrierung dar. Insbesondere bevorzugte Mischungen enthalten beispielsweise 0 bis 3 Gew.-% 1-Nitroanthrachinon, 5 bis 12 Gew.-% 1,5-Dinitroanthrachinon, 15 bis 35 Gew.-% 1,6-Dinitroanthrachinon, 15 bis 35 Gew.-% 1,7-Dinitroanthrachinon, 15 bis 50 Gew.-% 1,8-Dinitroanthrachinon, 0,5 bis 3 Gew.-% 2,6-Dinitroanthrachinon und 0,5 bis 3 Gew.-% 2,7-Dinitroanthrachinon.

Die erfindungsgemäßen Zusätze von Nitroanthrachinon-Verbindungen können beispielsweise in Mengen von 0,001 bis 10 Gew.-% erfolgen, bezogen auf eingesetztes Lignocellulose-Material. Vorzugsweise werden 0,01 bis 1,0 Gew.-% der Zusätze, bezogen auf Lignocellulose-Material, eingesetzt.

Das erfindungsgemäße Verfahren hat den Vorteil, daß es zu einer wesentlichen Beschleunigung der Delignifizierung im Sodaprozeß führt. Auch beim Sulfatprozeß und Polysulfidprozeß wird eine deutliche Beschleunigung beobachtet. Das erfindungsgemäße Verfahren hat weiterhin den Vorteil, daß bisher als unerwünschte Nebenprodukte bei der Nitrierung von Anthrachinon anfallende Stoffe und Stoffgemische einer technisch vorteilhaften Verwertung zugeführt werden können.

Die Vergrößerung der Delignifiziergeschwindigkeit kann je nach den Gegebenheiten in unterschiedlicher Weise genutzt werden. Eine vorgegebne Kappa-Zahl kann z. B. in kürzerer Zeit erreicht, d. h., die Kapazität eines bereits installierten Zellstoff-Kochers erweitert werden. Es kann aber auch bei erniedrigter maximaler Kochtemperatur aufgeschlossen werden. In beiden Fällen wird Energie eingespart. Anstelle einer Verkürzung der Kochzeit und/oder einer Erniedrigung der maximalen Kochtemperatur kann auch mit einem verminderten Chemikalieneinsatz gearbeitet werden, was sich in bekannter Weise (s. TAPPI, 50 (8), S. 400 [1967]) günstig auf die verringerte Bildung stark riechender Nebenprodukte auswirkt. In welcher Weise diese Vorteile im Einzelfall optimal genutzt werden können, hängt von den Gegebenheiten des angewendeten Zellstoffherstellungsverfahrens ab.

Außer der Beschleunigung der Delignifizierung wird mit dem erfindungsgemäßen Verfahren eine stabilisierende Wirkung auf die Cellulose erzielt, so daß bei gegebener Kappa-Zahl der Zellstoff in höherer Ausbeute erhalten werden kann.

### Beispiel 1

Schnitzel von Fichtenholz wurden in einem Laborkocher mit einer Sodakochlauge aufgeschlossen, die 22% aktives Alkali enthielt (bezogen auf das Gewicht des Holzes). Das Verhältnis von Flüssigkeit zu Holz betrug 4 : 1, die Ankochzeit 60 Minuten, die Fertigkochzeit bei 175° C 80 Minuten (Aufschluß A). In gleicher Weise wurde ein weiterer Aufschluß durchgeführt (Aufschluß B), bei dem jedoch dem Gemisch aus Holz und Kochlauge 0,1 Gew.-% (bezogen auf ofentrockenes Holz) einer Dinitroanthrachinonmischung folgender Zusammensetzung zugesetzt wurde:

Bei diesen Aufschlüssen wurden folgende Ergebnisse erhalten:

### Beispiel 2

a) Schnitzel von Fichtenholz wurden in einer Sodakochlauge aufgeschlossen, die 22% aktives Alkali enthielt (bezogen auf das Gewicht des Holzes). Das Verhältnis von Flüssigkeit zu Holz betrug 4 : 1, die Ankochzeit 60 Minuten, die Fertigkochzeit bei 175°C 116 Minuten. Bei diesem Aufschluß betrug die Zellstoffausbeute 51,5% bei einer Kappa-Zahl von 67.
b) Es wurde verfahren wie bei a), jedoch wurde der Kochlauge 0,1 Gew.-% (bezogen auf ofentrockenes Holz) der in Beispiel 1 beschriebenen Dinitroanthrachinonmischung zugefügt. Bei diesem Aufschluß wurde eine Kappa-Zahl von 67 bereits nach einer Fertigkochzeit von 56 Minuten bei 175°C erzielt. Die Zellstoffausbeute betrug 53,6%.

### Beispiel 3

a) Es wurde verfahren wie in Beispiel 2a).
b) Es wurde verfahren wie in Beispiel 2b). Die Ausbeute von 51,5% Zellstoff wurde bereits nach 86 Minuten Fertigkochzeit bei 175° C erzielt. Die Kappa-Zahl lag bei 53.

### Beispiel 4

a) Schnitzel von Fichtenholz wurden in einem Laborzellstoffkocher einem Sulfataufschluß unterworfen. Das Verhältnis von Kochlauge zu Holz betrug 4: 1. Die Kochlauge enthielt 17,5% effektives Alkali bei einer Sulfidität von 47%. Die Ankochzeit betrug 60 Minuten, die Fertigkochzeit bei 175°C 40 Minuten. Die Zellstoffausbeute betrug 53,7%, die Kappa-Zahl 54.
b) In einem weiteren Aufschluß entsprechend a) wurde unter den selben Bedingungen gearbeitet, der Kochlauge wurden jedoch 0,1 Gew.-% (bezogen auf ofentrockenes Holz) eines Dinitroanthrachinongemisches folgender Zusammensetzung zugefügt:

Nach einer Fertigkochzeit von 40 Minuten bei 175°C wurde eine Zellstoffausbeute von 52,4% erhalten bei einer Kappa-Zahl von 46.

### Beispiel 5

a) Schnitzel von Fichtenholz wurden bei einem Verhältnis von Kochlauge zu Holz von 4: 1 einem Aufschluß nach dem Sulfatverfahren unterworfen. Das effektive Alkali, bezogen auf das Gewicht des Holzes, betrug 17,5%, die Sulfidität47%. Nach einer Ankochzeit von 60 Minuten und einer Fertigkochzeit von 45 Minuten bei 175°C wurde eine Zellstoffausbeute von 52,7% bei einer Kappa-Zahl von 48 erzielt.
b) Bei einem weiteren Aufschluß wurde entsprechend a) verfahren, jedoch wurden, bezogen auf ofentrockenes Holz, 0,1 Gew.-% des in Beispiel 4 angegebenen Gemisches von Dinitroanthrachinonen zugesetzt. Eine Kappa-Zahl von 48 wurde bereits nach 39 Minuten Fertigkochzeit bei 175°C erzielt. Die Zellstoffausbeute betrug 52,7%.

## Patentansprüche

1. Verfahren zur Delignifizierung von Lignocellulose-Materialien durch Aufschließen von Lignocellulose-Materialien mit üblichen Kochflüssigkeiten unter üblichen Kochbedingungen in Gegenwart von aromatischen Nitroverbindungen, dadurch gekennzeichnet, daß man als aromatische Nitroverbindung eine oder mehrere Nitroanthrachinon-Verbindungen zusetzt.

2. Verfahren nach Anspruch 1, dadurch gekennzeichnet, daß man als aromatische Nitroverbindung 1-Nitroanthrachinon, 2-Nitroanthrachinon, 1,5-Dinitroanthrachinon, 1,6-Dinitroanthrachinon, 1,7-Dinitroanthrachinon, 1,8-Dinitroanthrachinon, 2,6-Dinitroanthrachinon, 2,7-Dinitroanthrachinon, 1-Nitro-5-chlor-anthrachinon, 1-Nitro-8-sulfo-anthrachinon, 1-Nitro-4-amino-anthrachinon, 1-Nitro-4-hydroxy- anthrachinon, 1-Nitro-2-carboxy-anthrachinon, 1-Nitro-5-ethoxy-anthrachinon und/oder 2-Methyl-1-nitro-anthrachinon verwendet.

3. Verfahren nach Anspruch 1 und 2, dadurch gekennzeichnet, daß man eine oder mehrere Nitroanthrachinon-Verbindungen in einer Menge von 0,01 bis 1 Gew.-%, bezogen auf eingesetztes Lignocellulose-Material, zusetzt.

4. Verfahren nach Anspruch 1 bis 3, dadurch gekennzeichnet, daß man eine oder mehrere Nitroanthrachinon-Verbindungen zu einer alkalischen Kochflüssigkeit zusetzt.

5. Verfahren nach Anspruch 1 bis 4, dadurch gekennzeichnet, daß man das Aufschließen in einem geschlossenen Reaktionsgefäß bei Maximaltemperaturen im Bereich von 150 bis 200°C über einen Zeitraum von 0,5 bis 480 Minuten durchführt.

6. Verfahren nach Anspruch 1 bis 5, dadurch gekennzeichnet, daß man als Nitroanthrachinon-Verbindungen eine Mischung zusetzt, die 0 bis 3 Gew.-% 1-Nitroanthrachinon, 5 bis 12 Gew.-% 1,5-Dinitroanthrachinon, 15 bis 35 Gew.-% 1,6-Dinitroanthrachinon, 15 bis 35 Gew.-% 1,7-Dinitroanthrachinon, 15 bis 50 Gew.-% 1,8-Dinitroanthrachinon, 0,5 bis 3 Gew.-% 2,6-Dinitroanthrachinon und 0,5 bis 3 Gew.-% 2,7-Dinitroanthrächinon enthält.

## Claims

1. Process for the delignification of lignocellulose materials by digesting lignocellulose materials with customary digesting liquids under customary digestion conditions in the presence of aromatic nitro-compounds, characterised in that one or more nitroanthraquinone compounds are added as the aromatic nitro-compound.

2. Process according to Claim 1, characterised in that 1-nitroanthraquinone, 2-nitroanthraquinone, 1,5-dinitroanthraquinone, 1,6-dinitroanthraquinone, 1,7-dinitroanthraquinone, 1,8=dinitroanthraquinone, 2,6-dinitroanthraquinone, 2,7-dinitroanthraquinone, 1-nitro-5-chloro-anthraquinone, 1-nitro-8-sulpho-anthraquinone, 1-nitro-4-amino-anthraquinone, 1-nitro-4-hydroxy-anthraquinone, 1 nitro 2-carboxy-anthraquinone, 1-nitro-5-ethoxy-anthraquinone and/or 2-methyl-I-nitro-antrhraquinone are used as the aromatic nitro-compound.

3. Process according to Claims 1 and 2, characterised in that one or more nitroanthraquinone compounds are added in an amount of 0.01 to 1% by weight, relative to the lignocellulose material employed.

4. Process according to Claims 1 to 3, characterised in that one or more nitroanthraquinone compounds are added to an alkaline digestion liquid.

5. Process according to Claims 1 to 4, characterised in that the digestion is carried out in a closed reaction vessel at maximum temperatures in the range from 150 to 200° C and over a period of 0.5 to 480 minutes.

6. Process according to Claims 1 to 5, characterised in that a mixture which contains 0 to 3% by weight of 1-nitroanthraquinone, 5 to 12% by weight of 1,5-dinitroanthraquinone, 15 to 35% by weight of 1,6-dinitroanthraquinone, 15 to 35% by weight of 1,7-dinitroanthraquinone, 15 to 50% by weight of 1,8-dinitroanthraquinone, 0.5 to 3% by weight of 2,6-dinitroanthraquinone and 0.5 to 3% by weight of 2,7-dinitroanthraquinone is added as the nitroanthraquinone compounds.

## Revendications

1. Procédé pour éliminer la lignine contenue dans les matières lignocellulosiques par attaque de ces matières à l'aide de liquides de cuisson usuels dans des conditions de cuisson usuelles, en présence de composés aromatiques nitrés, caractérisé en ce que l'on ajoute en tant que composé aromatique nitré une ou plusieurs nitroanthraquinones.

2. Procédé selon la revendication 1, caractérisé en ce que l'on utilise en tant que composé aromatique nitré la 1-nitroanthraquinone, la 2-nitroanthraquinone, la 1,5-dinitroanthraquinone, la 1,6-dinitroanthraquinone, la 1,7-dinitroanthraquinone, la 1,8-dinitroanthraquinone, la 2,6-dinitroanthraquinone, ia 2,7-dinitroanthraquinone, la 1-nitro-5-chloro-anthraquinone, la 1-nitro-8-sulfo-anthraquinone, la 1-nitro-4-amino-anthraquinone, la 1-nitro-4-hydroxy-anthraquinone, la 1-nitro-2-carboxy-anthraquinone, la 1-nitro-5-éthoxy-anthraquinone, et/ou la 2-méthyl-1 -nitroantraquinone.

3. Procédé selon les revendications 1 et 2, caractérisé en ce que l'on ajoute une ou plusieurs nitroanthraquinones en quantité de 0,01 à 1% en poids par rapport à la matière lignocellulosique mise en oeuvre.

4. Procédé selon les revendications 1 à 3, caractérisé en ce que l'on ajoute une ou plusieurs nitroanthraquinones à un liquide de cuisson alcalin.

5. Procédé selon les revendications 1 à 4, caractérisé en ce que l'attaque est effectuée dans un récipient de réaction fermé à des températures maximales dans l'intervalle de 150 à 200°C et dans une durée de 0,5 à 480 min.

6. Procédé selon les revendications 1 à 5, caractérisé en ce que l'on ajoute en tant que nitroanthraquinones un mélange contenant de 0 à 3% en poids de 1-nitroanthraquinone, de 5 à 12% en poids de 1,5-dinitroanthraquinone, de 15 à 35% en poids de 1,6-dinitroanthraquinone, de 15 à 35% en poids de 1,7-dinitroanthraquinone, de 15 à 50% en poids de 1,8-dinitroanthraquinone, de 0,5 à 3% en poids de 2,6-dinitroanthraquinone et de 0,5 à 3% en poids de 2,7-dinitroanthraquinone.
